# EUROPÄISCHE PATENTSCHRIFT

(11) **EP 0 258 734 B1**
(45) Veröffentlichungstag und Bekanntmachung des Hinweises auf die Patenterteilung: **18.12.1991**
(21) Anmeldenummer: 87111975.6
(22) Anmeldetag: 18.08.1987
(51) Int. Cl.: E04C 2/06, E04C 2/04

(54) **Bauplatte im Schichtenaufbau und Verfahren zu ihrer Herstellung**
Layered building panel and method of manufacturing it
Panneau de construction stratifié et procédé pour sa fabrication

(30) Priorität: 28.08.1986 DE 3629223
(43) Veröffentlichungstag der Anmeldung: 09.03.1988
(73) Patentinhaber: FRAUNHOFER-GESELLSCHAFT ZUR FÖRDERUNG DER ANGEWANDTEN FORSCHUNG E.V., 80636 München (DE)
(72) Erfinder: Kossatz, Gert, D-3300 Braunschweig (DE); Heine, Wolfgang, D-3360 Osterode/Harz (DE); Lempfer, Karsten, D-3300 Braunschweig (DE); Sattler, Heinz, D-3300 Braunschweig (DE)

(56) Entgegenhaltungen:
- EP-A- 0 019 207
- DD-C- 47 099
- DE-A- 1 808 187
- DE-A- 1 813 733
- DE-A- 2 628 457
- DE-A- 2 854 228
- DE-A- 3 230 406
- FR-A- 2 382 991

## Beschreibung

Die vorliegende Erfindung betrifft eine Bauplatte im Schichtenaufbau mit guten elastomechanischen und brandschutztechnischen Eigenschaften, vorzugsweise zur Verwendung als Doppel- oder Mehrfachboden bei der Ausstattung von Computerräumen, und ein Verfahren zu ihrer Herstellung.

Dem in der Bauwirtschaft vorhandenen Trend zum Lichtbau folgt eine bessere technische und ökonomische Ausnutzung von Werkstoffen besonders in der Verbundbauweise. Ihr Vorteil liegt vor allem darin, daß verschiedene, sonst nicht miteinander gekoppelte Stoffeigenschaften in einem Bauelement vereinigt werden können. Durch entsprechende Auswahl der einzelnen Bestandteile lassen sich für bestimmte Verwendungsgebiete, die jeweils günstigsten Eigenschaften besonders herausbilden. Wird beispielsweise die Tragkraft und der Feuerwiderstand in Betracht gezogen, so kann durch eine Kombination von an sich bekannten Purgipsplatten mit Glasfasern in Mattenform eine kombinierte günstige Werkstoffeigenschaft erreicht werden. Eine derartige Kombination erfolgt in einem bereits bekannten Verfahren dadurch, daß im Naßverfahren Glasfasern als Matten oder Gewebe in Mengen bis zu 10 Massen-% in Purgipsplatten gleichmäßig verteilt eingelegt sind, wobei die schlechten elastomechanischen Eigenschaften der Purgipsplatte durch die Kombination mit den Glasfasern verbessert werden.

Die technische Entwicklung ging darüber hinaus weiter zu mehrschichtigen Platten, bei denen jede Schicht eine Teilaufgabe der von der Platte zu erfüllenden Gesamtfunktion übernimmt. Technologisch ergeben sich drei voneinander abgegrenzte Wege zur Herstellung derartige Platten:
- Kombinationen, bei denen die Schichten durch Kleber miteinander verbunden werden:
- Kombinationen, bei denen die Schichten durch konstruktive Verbindungsglieder zusammengehalten werden;
- Kombinationen, bei denen die Schichten durch baustoffeigene Adhäsionskräfte zusammenhaften.

Klebeverbindungen haben auf Grund der alterungsbedingten Versprödung und der Anforderung an die Fugenpassung Nachteile, die sich vor allem bei tragenden Bauteilen auswirken können. Bei dem zweiten Verfahren werden einzelne vorgefertigte Schichten nachträglich miteinander verschraubt oder anderweitig verbunden. In der Praxis wird der mechanische nachträgliche Verbund zur Zeit bevorzugt.

Aus der DD-PS 47099 ist bekannt, die im Verlaufe der Hydratation in glasfaserbewehrten Gipsdeckschichten wirkenden Quellkräfte zur Verbindung mit anderen Werkstoffen heranzuziehen. Das Prinzip beruht darauf, daß in schwalbenschwanzförmig abgewinkelte Metallpaßrahmen flüssig bis plastisch eingebrachte Gipsdeckschichten aufgrund ihrer Quellung mit diesen einen festen Verbund eingehen. Metall und glasfaserbewehrte Gipse wirken dann statisch zusammen, wobei der Metallrahmen außerdem noch den Kantenschutz übernimmt. Drückt man in den Bindemittelbrei der Deckschicht noch Stützkerne, wie Waben- oder Gitterkonstruktionen, so tief ein, daß sie in der Berührungszone von Gips umflossen werden können, erhält man auch zwischen diesen beiden eine Verbindung. Allgemein wird also zur Herstellung der Mehrschichtenplatte eine Stützmittellage in eine Bindemittelsuspension, die sich im fließfähigen Zustand befindet, soweit eingedrückt, daß im ausgehärteten Zustand eine Haftfestigkeit zwischen beiden Schichten entsteht. Gemäß diesem Verfahren ist auch bekannt, eine Gipsmilch-Glasfaserschicht auf ein Formungsblech aufzugeben und anschließend eine Spanplatte in die noch fließfähige Gips-Glasfaserschicht einzudrücken. Zur Verbesserung der Haftung zwischen der Gips- und Spanplattenschicht wird die Spanplattenoberfläche mit grobem Sandpapier aufgerauht oder mit Rillen versehen, um die Haftung zwischen der Gipsdeckschicht und der Spanplattenhauptschicht zu verbessern.

Trotz dieser Verbesserungsmaßnahme ist die Verbundwirkung zwischen Gipsschicht und Spanplattenschicht nur unzureichend, so daß die Mehrschichtenplatte dazu neigt, an der Grenzfläche zwischen der Spanplatte und der Gipsschicht ihre Haftung zu verlieren. Insbesondere bei einer denkbaren Verwendung einer Gips-Glasfaserschicht als Zwischenschicht zwischen zwei Spanplatten besteht die Gefahr, daß die Spanplattenschichten aufgrund der niedrigen Hafteigenschaft der Gipsschicht bei einer starken elastomechanischen Beanspruchung nicht mehr aneinanderhaften.

Aus der EP 0 019 207 ist ein Verfahren zur Herstellung von Gipsbauteilen, insbesondere Gipsplatten bekannt, bei dem ein sogenanntes "Halbtrockenverfahren" angewendet wird. Aus der EP 0 019 207 ist auch zu entnehmen, daß dieses "Halbtrockenverfahren" zur Herstellung eines geschichteten Aufbaus verwendet werden kann.

Weiter beschreibt die DE-OS 28 54 228 ein Gasbeton-Bauteil sowie ein Verfahren zur Herstellung. Dieses Gasbetonteil besitzt einen geschichteten Aufbau aus einer Glasfasermatte, die über eine Mörtelschicht mit dem Bauteil in Verbindung steht.

Es besteht daher die Aufgabe, die gattungsgemäße Mehrschichtenplatte derart weiterzuentwickeln, daß ein sicherer Verbund zwischen den einzelnen Schichten vorliegt und somit eine Bauplatte verbesserter kombinierter Werkstoffeigenschaften, insbesondere verbesserter elastomechanischer Eigenschaften zur Verfügung gestellt wird.

Die lösung dieser Aufgabe erfolgt erfindungsgemäß durch den Gegenstand des Hauptanspruchs 1.

Die erfindungsgemäße Bauplatte weist entweder eine Randschicht oder eine Zwischenschicht oder eine Kombination von Rand- und Zwischenschicht oder eine Kombination von Rand- und Zwischenschichten aus einem Bindemittel auf, die verhältnismäßig dünn verglichen zu einer oder mehreren Hauptschichten sind, die aus einem Gemisch von Bindemittel und Zuschlag- bzw. Bewehrungsstoffen zusammengesetzt sind. In den Rand- und/oder Zwischenschichten sind Bewehrungen eingebracht, die in einer bevorzugten Ausführungsform in einem randnahen Bereich und in einer anderen bevorzugten Ausführungsform unmittelbar im Randbereich der Bindemittelrandschicht angeordnet sind. Der grundsätzliche Erfindungsgedanke besteht darin, daß zu einer möglichst guten Verbindung zwischen den einzelnen Schichten der Bauplatte im Schichtenaufbau die Bildung einer Grenzfläche zwischen den einzelnen Schichten der Bauplatte im Schichtenaufbau die Bildung einer Grenzfläche zwischen den einzelnen Schichten unterdrückt wird, um je einen kontinuierlichen Übergangsbereich zwischen den einzelnen Rand-, Haupt- und Zwischenschichten auszubilden.

Gemäß einer bevorzugten Ausführungsform besteht die Bewehrung aus einer Fasereinlage, die wiederum aus gewebtem oder vliesförmigem Glasfasermaterial zusammengesetzt sein kann.

Als Bindemittel der Rand-, Zwischen- und Hauptschicht kann ein herkömmliches anorganisches Bindemittel, vorzugsweise Gips, oder auch ein Bindemittelgemisch dienen und als Zuschlag- bzw. Bewehrungsstoff der Hauptschicht wird ein poröses anorganisches oder organisches Material zugegeben, das zur Aufnahme, Speicherung und Abgabe des Anmachwassers, das zum Abbinden des Bindemittels benötigt wird, geeignet ist, sowie zusätzlich bewehrend wirken kann. Besonders geeignet hierzu sind wassergetränkte Teilchen bestehend aus Holzspänen, Papierschnitzeln, Holz- oder Altpapierfasern, Holzfasergranulat, Rindenpartikel oder ähnlichen organischen Materialien. Besonders gute Baustoffeigenschaften werden mit einer Hauptschicht aus einem Holzspan-Bindemittel-Gemenge erreicht. Als Zuschlag- bzw. Bewehrungsstoffe sind aber auch weiterhin Gasbeton-, Blähton- oder Blähglimmerpartikel vorzugsweise Vermikulite, Schaum- oder Gesteinsglas vorzugsweise Perlite, oder Kunstharz-Schaumflocken möglich, die ebenfalls das zur Rehydratisierung und Formung erforderliche Anmachwasser enthalten können. Weiterhin können als Kristallisationskeime wirkende Dihydratkörner von etwa 1 bis 5 mm Korngröße zugegeben werden.

Zur Steigerung der Festigkeitseigenschaften wird gemäß einer bevorzugten Ausführungsform als Bindemittel der Rand-, Zwischen- und/oder Hauptschicht ein Bindemittelgemisch aus sulfatischen, kalkspendenden und puzzolanischen Stoffen, wie es in der DE-OS 3 230 406 näher bezeichnet wird, eingesetzt. Dieses Bindemittelgemisch besteht aus 50 bis 90 Masse-% Calciumsulfat, 3 bis 25 Masse-% kalkspendenden Stoffen und 5 bis 35 Masse-%hochaktiven alumosilikatischen, aluminatreichen puzzolanischen Stoffen. Die durch die Wahl des Bindemittels verbesserten Festigkeitseigenschaften sind insbesondere darin begründet, daß die Puzzolankomponente wesentliche Anteile an aktiver Tonerde aufweist, wie das bei Tuffen, vielen Braunkohleflugstäuben, einigen Hüttenschlacken usw. der Fall ist. Neben dem Calciumsulfat-Dihydrat entsteht ein weiteres Reaktionsprodukt unter Beteiligung von Calciumsulfat-Halbhydrat, nämlich Tricalciumaluminat-Trisulfathydrat (Ettringit), das entscheidend zur Festigkeitssteigerung beiträgt. Der gesamte Erhärtungsablauf des Bindemittelgemisches wird von dieser Reaktion bestimmt. Da der Ettringit sehr viel Hydratwasser (30....32 Mol H₂O je Mol Ettringit) bindet, ist der Reaktionsverlauf grundsätzlich mit einer Volumenzunahme verbunden. Diese Volumenzunahme korreliert mit der Quantität des entstandenen Ettringits in Abhängigkeit von der Zeit. Die Bildung des Ettringits kann aber bei den Erhärtungsprodukten anstatt zu einem Festigkeits- Anstieg zu einem beträchtlichen Festigkeitsabfall bis zur Gefügezerstörung führen. Eine Festigkeitssteigerung wird genau dann erreicht, wenn Bedingungen vorhanden waren, bei denen Ettringit nur über die Lösungsphase entstehen kann. Das wird gemäß weiterer bevorzugter Ausgestaltung der Lösung dadurch erreicht, daß die Bindemittelzusammensetzung dann als raumbeständig erhärtend und somit geeignet angesehen wird, wenn nach einer Erhärtungszeit eines prismatischen Prüfkörpers von 7 Tagen eine maximal zulässige Längenänderung von 0,5% nicht überschritten wird. Bei Nichtbeachtung dieser technischen Regel ist mit einer Festigkeitsabnahme in der Bauplatte zu rechnen. Die Ettringitbildung über die Lösungsphase steht bei ständigem Gipsangebot sowohl mit der Calciumhydroxidkonzentrationsentwicklung als auch mit der Volumenzunahme in Beziehung. Um die Sicherheit zu vergrößeren, daß die Ettringitbildung auf die Lösungsphase beschränkt bleibt, kann der Anteil der Puzzolankomponente gegenüber dem der Kalkkomponente erhöht werden.

Die erfindungsgemäße Lehre ist aber nicht nur auf die Verwendung sulfatischer Bindemittel beschränkt, sondern gilt auch für andere anorganische Bindemittel, beispielsweise Zement.

Das optimale Verhältnis kann durch das Volumenänderungsverhalten von Referenzproben gemäß der zuvor ausgeführten bevorzugten Ausführungsform bestimmt werden.

In einem Verfahren zur Herstellung der erfindungsgemäßen Bauplatte im Schichtenaufbau wird das rieselfähige Zuschlag- bzw. Bewehrungsstoff-/ Bindemittelgemenge, wobei bereits der größte Teil der pulvrigen Bindemittelpartikel an den feuchten Oberflächen der größeren Zuschlag- bzw. Bewehrungsstoffpartikel haftet und dabei Wasser übernimmt, auf eine Grundfläche gestreut, die Bewehrung auf diese Schicht aufgelegt und die pulverförmige Bindemittelschicht aufgestäubt. Der Zuschlag- bzw. Bewehrungsstoff der Hauptschicht enthält das zum Abbinden des gesamten vorhandenen Bindemittels benötigte Anmachwasser. Anschließend wird durch Rütteln, Abstreichen, Walzen oder Aufbringen eines geringen Flächendrucks dafür gesorgt, daß die Packungsdichte zwischen Zuschlag- bzw. Bewehrungsstoff und Bindemittelpartikeln so erhöht wird, daß über weitere Kontaktstellen zwischen Zuschlag- bzw. Bewehrungsstoff und Bindemittel durch Kapillarleitung das zum Abbinden des Bindemittels notwendige Anmachwasser aus dem Zuschlag- bzw. Bewehrungsstoff austritt, an das umgebende Bindemittel abgegeben wird und eine zusammenhängende Gipsmatrix entstehen läßt. Dabei reicht die Wassermenge aus, um auch das Bindemittel der angrenzenden Rand- oder Zwischenschicht mit dem zur Erhärtung notwendigen Hydratwasser zu versorgen. Durch die Erhöhung der Packungsdichte wird, unterstützt durch den Wassertransport, der für das Erreichen der gewünschten Verbundeigenschaften wesentliche kontinuierliche Übergangsbereich zwischen den Rand- und/oder Zwischenschichten und der Hauptschicht ausgebildet.

Weitere vorteilhafte Verfahrensvarianten ergeben sich aus den weiteren Unteransprüchen. Allen Verfahren zur Herstellung der erfindungsgemäßen Platte ist zueigen, daß sie in einem Halbtrockenverfahren hergestellt werden.

Durch die Anwendung des hier dargestellten erfindungsgemäßen Halbtrockenverfahrens zur Herstellung von Mehrschichtenplatten werden die hohen Aufwendungen für die Abdichtung der Formgebungsanlagen, die bei der Anwendung von Naßtechnologien dadurch auftreten, daß ein Teil des Überschußwassers während der Bauteilherstellung aus dem Stoffgemisch austritt und die Maschinen verschmutzt, eingespart. Ein Teil des bei der Naßtechnologie verwendeten Wassers stellt darüber hinaus ein mit vielen Gipsteilchen belastetes Abwasser dar. Für die Trocknung der in Naßtechnologie hergestellten Mehrschichtenplatten ist ferner von Bedeutung, daß eine relativ große in der Platte zurückbleibende freie Wassermenge aus den Gipsbauteilen zu entfernen ist, und es sich somit wiederum hohe Kosten aufzuwenden, da es sich hier meist um eine thermische Trocknung handelt. Das ausgetriebene Wasser hinterläßt dann im Erhärtungsprodukt einen entsprechend großen Porenraum, wodurch sich die Werkstoffdichte verringert und die mechanischen Werkstoffeigenschaften verschlechtern. In der erfindungsgemäßen Mehrschichtenbauplatte wird bei der Anwendung der Halbtrockentechnologie ausgenutzt, daß das Wasserrückhaltevermögen poröser Zuschlagstoffe-z.B. Blähton, Perlite, Papierschnitzel und Holzspäne - geringer ist als das Wasseranzugsvermögen des kapillarporösen Bindemittels der Haupt-, Zwischen- und Randschichten. Aus der erfindungsgemäßen Ausnützung dieses Phänomens ergibt sich, daß Branntgips durch die Anwendung des Halbtrockenverfahrens bei einem gegenüber dem Naßverfahren um 50 bis 70% verringerten Wasserüberschuß mit der für eine Hydratation ausreichenden Menge an Wasser versorgt werden kann. Damit ist ein neues Prinzip gefunden, auf dem die erfindungsgemäße Herstellung von Mehrschichtenplatten mit zumindest einer Hauptschicht aus beispielsweise einem Holzspan-Gips-Gemenge beruht: Die nassen Holzspäne wirken als Wasserdepots, denen das zugehörige Gipsbindemittel das zur Hydratation benötigte Abbindewasser entzieht. Das nur erdfeuchte Span-Gips-Gemisch wird maschinell auf eine Unterlage gestreut und verdichtet. Da die Biegefestigkeit einer gipsgebundenen Spanplatte - abgesehen von der zusätzlichen Bewehrung - mit der Dichte korreliert, ist eine höhere Verdichtung gleichbedeutend mit einer höheren Biegefestigkeit. In der erhärteten Platte wirken die Späne außerdem als Bewehrung der Gipsmatrix und verbinden sich in einem kontinuierlichen Übergangsbereich zwischen der Hauptschicht und den angrenzenden Rand- bzw. Zwischenschichten mit dem Gips dieser Rand- bzw. Zwischenschichten besonders intensiv unterstützt durch den Wasserübergang.

Die entsprechenden Verfahren können entweder diskontinuierlich oder kontinuierlich zur Herstellung der matten- bzw. der faserverstärkten Werkstoffe ausgeführt werden. Geeignete Verfahren der Ablage der einzelnen Schichten der sogenannten Materialvliesbildung können sowohl mechanische als auch pneumatische Verfahren sein.

Die Ausbildung des kontinuierlichen Übergangsbereichs die einen allmählichen kontinuierlichen Übergang der Zusammensetzung der Hauptschicht zur Zusammensetzung der RAnd- und/oder Zwischenschicht darstellt, führt zu einer Art Verzahnung des Zuschlag- bzw. Bewehrungsstoffes der Hauptschicht mit dem Bindemittel der Rand- oder Zwischenschicht. Bereits beim Aufstreuen von Schichten auf bereits abgelegte Schichten dringen an der Grenzfläche Zuschlag- bzw. Bewehrungsstoffe in die Bindemittelschicht ein, was durch evtl.. folgende Aufbringung von geringfügigem Flächendruck oder durch Rütteln unterstützt wird. Zusätzlich kann ein Ausschwemmeffekt von Bewehrungsteilchen in den unteren Schichten der Hauptschicht durch freigesetztes Wasser aus den oberen Schichtbereichen der Hauptschicht für die Unterstützung der Ausbildung der Übergangsschicht sorgen.

Dadurch, daß mehrere der in den Unteransprüchen aufgeführte Verfahren miteinander kombinierbar sind, können physikalische Kenngrößen, wie Biegefestigkeit, E-Modul, Rohdichte und dergleichen je nach Anzahl und Schichtdicke der Rand-, Haupt- und Zwischenschichten eingestellt werden.

Durch den erfindungsgemäßen Gegenstand werden in vorteilhafter Weise Verbesserungen der Brandschutz- wie der elastomechanischen Eigenschaften von anorganisch gebundenen Werkstoffen erreicht. Weiterhin können durch die Ausbildung der Randschicht Verbesserungen der Oberflächengüte, wie zum Beispiel Minimierung der Oberflächenrauhigkeit und Minimierung der Porosität erzielt werden, die beispielsweise zur Verbesserung der Spritzwasserbeständigkeit der anorganisch gebundenen Baustoffplatte führen.

Weitere Einzelheiten, Merkmale und Vorteile ergeben sich aus der folgenden Beschreibung von zeichnerisch dargestellten Ausführungsbeispielen.

Es zeigen:
- Figur 1: einen schematischen Schnitt durch eine erfindungsgemäße zweischichtige Bauplatte, wobei die Bewehrung in einer randnahen Lage liegt,
- Figur 2: einen schematischen Schnitt durch eine erfindungsgemäße zweischichtige Bauplatte, wobei die Bewehrung in unmittelbarer Randlage angeordnet ist,
- Figur 3: einen schematischen Schnitt durch eine erfindungsgemäße dreischichtige Bauplatte, bei der die Bewehrung in einer Zwischenschicht eingebracht ist,
- Figur 4: eine siebenschichtige erfindungsgemäße Bauplatte und die
- Figuren 5 bis 15: schematische Darstellungen unterschiedlicher Fasereinlagen, die als Bewehrungen dienen.

Die in Figur 1 dargestellte zweischichtige erfindungsgemäße Platte 10 besteht aus einer vergleichsweise mit der Gesamtdicke dünnen Randschicht 12 und einer Hauptschicht 14. Die Randschicht 12 wiederum setzt sich vorzugsweise aus Bindemittelpartikeln 16 in abgebundener Form zusammen, die in der vorliegenden Figur 1 nur vereinzelt dargestellt sind. In die Bindemittelschicht ist eine oberflächenversiegelte Glasfasergrobmatte 20 als Bewehrung derart eingebettet, daß zwischen ihr und der Oberfläche noch eine dünne Schicht, die nur aus Bindemittel besteht, vorhanden ist. Diese Lage wird als randnahe Lage bezeichnet. An die Randschicht 12 schließt sich die Hauptschicht 14 an, die aus Bindemittelpartikeln 16 und zuschlag- bzw.

Bewehrungsstoffen 18, die wiederum nur vereinzelt dargestellt sind, zusammengesetzt ist. Zwischen der Hauptschicht 14 und der Randschicht 12 ist eine Zwischenschicht 24 ausgebildet, die hinsichtlich der Zusammensetzung einen kontinuierlichen Übergangsbereich von dem Bindemittel-/Zuschlag- bzw. Bewehrungsstoffgemisch zu der, abgesehen von der oberflächenversiegelten Glasfasermatte, nur aus Bindemittel bestehenden Randschicht darstellt.

Figur 2 zeigt einen Schnitt durch eine zweischichtige erfindungsgemäße Bauplatte, ähnlich dem in Figur 1 dargestellten Beispiel. Hier ist lediglich die bewehrende Faserschicht in unmittelbarer Randlage vorgesehen, was beispielsweise bei der Dickenminimierung der Randschicht notwendig ist.

In der in Figur 3 dargestellten Ausführungsform sind zwei Hauptschichten 14 aus dem Bindemittel-/Zuschlag bzw. Bewehrungsstoffgemenge und einer Zwischenschicht 22 aus Bindemittel mit eingelegter Glasfasergrobmatte als Bewehrung 20 dargestellt.

Figur 4 zeigt eine Kombination der zuvor dargestellten Ausführungsbeispiele, in dem eine Mehrschichtenbauplatte in schematischen Schnitt dargestellt ist, die zwei Randschichten, zwei Zwischenschichten und drei Hauptschichten aufweist. Bei sämtlichen Übergängen zwischen den Rand-, Zwischen- und Hauptschichten bildet sich der kontinuierliche Übergangsbereich 24 aus.

Die Figuren 5 bis 15 zeigen Ausführungsformen der in die Rand- bzw. Zwischenschicht eingebrachten Bewehrung. Dabei zeigen die Figur 5 ein verknotetes Chemiefasergewebe, wobei die Maschen eine Seitenabmessung von ca. 40 mm aufweisen, Figur 6 eine verflochtene oberflächenversiegelte Glasfasergrobmatte, bei der eine Seite 8 mm und die andere 9 mm lang sind, Figur 7 ein verknotetes Chemiefasergrobgewebe, bei dem eine Seitenlänge ca. 20 mm lang ist, Figur 8 eine oberflächenversiegelte Glasfasergrobmatte, bei der eine Seitenlänge ca. 10 und die andere 11 mm lang sind, Figur 9 eine ähnliche Glasfasergrobmatte, mit einem vergleichsweise zu Figur 8 dickeren Faserdurchmesser, Figur 10 ein synthetisches Fasergewebe, wobei eine Seitenlänge ca. 10 mm beträgt, Figur 11 ein synthetisches Fasergewebe, bei dem eine Seitenlänge ca. 7 mm und die andere ca. 6 mm beträgt, Figur 12 ein ähnliches synthetisches Fasergewebe, mit einem dickeren Faserdurchmesser, verglichen zu dem in Figur 11 dargestellten, Figur 13 eine Glasfasermatte mit den Seitenlängen 6 mm x 5 mm, Figur 14 eine Glasfasermatte mit einer Seitenlänge von ca. 2 mm und schließlich Figur 15 ein Glasfaservlies mit regellos angeordneten Glasfasern. Neben diesen beispielhaft aufgeführten Bewehrungsmaterialien sind allgemein auch andere Glasfaserprodukte, synthetische Fasern, organische Fasern wie auch mineralische Faserstoffe geeignet.

Anhand einiger Beispiele, in denen als Bindemittel Gips und als Zuschlag- bzw. Bewehrungsstoff Holzspäne dienen, soll die erfindungsgemäße Bauplatte weiter erläutert werden:

In den folgenden beschriebenen Beispielen werden Gipsspanplatten als Mehrschichtenplatten in einem Plattenformat von 660 mm x 560 mm x 38 mm hergestellt. Das Zuschlagstoff-/Bindemittelverhältnis x beträgt x = 0,25, die Trockendichte des Gipsspanplattenkörpers erreicht einen Wert von ρ₀ = 1200 kg/m³, und das Hydratwasser-/Bindemittelverhältnis beträgt w = 0,16.

Von grundsätzlicher Bedeutung für die problemlose Ausführung dieses Halbtrockenverfahrens ist es, ein homogen aufgelockertes Materialvlies aus Zuschlagstoff-/Bindemittelgemenge bereitzustellen, das keine Aglomerate aufweisen darf und gut rieselfähig ist. Dies wird dadurch erreicht, daß der Zuschlagstoff oder der Bewehrungsstoff zunächst mit der ausreichenden Wassermenge versetzt bzw. getränkt wird und anschließend in einer geeigneten Mischapparatur mit dem Bindemittel gemäß dem gewünschten Verhältnis gemischt wird. Bei den vorliegenden Beispielen wurden zufriedenstellende Ergebnisse bei Anwendung eines Lödige Chargenmischers mit Pflugschar und Messerkopf erhalten. Die nächstwichtige Verfahrenskomponente ist die Streutechnik für das Aufrieseln des Zuschlagstoff-/Bindemittelgemenges. Diesbezüglich gute Eigenschaften zeigte eine Doppelwalzenstreustation.

### Beispiel 1

In einem diskontinuierlichen Verfahren wird mittels einer Doppelwalzenstreustation das wie oben vorbereitete Holzspan-Bindemittelgemenge in einen Schalkasten eingestreut und darauf eine vorbereitete Glasfasergewebematte abgelegt. Anschließend wird durch ein Sieb Gipsbindemittel auf die Matte gestäubt und erneut Holzspan-Bindemittelmaterial eingestreut. Schließlich wird ein geringfügiger Flächendruck auf die Platte ausgeübt, so daß sich u. a. durch die Auschwemmwirkung des sich verteilenden Wassers zum Abbinden des Gipses eine Zwischenschicht mit einem kontinuierlichen Übergangsbereich der Plattenkomponentenverteilung ergibt, die sogar dazu führt, daß die Späne durch die Bewehrungsmatte durchragen und zu einer zusätzlichen Verankerung dieser Matte in der Zwischenschicht zwischen der Rand- und der Hauptschicht führen. Dieser Effekt ist umso ausgeprägter, je größer die Maschenweite der Mattenbewehrung ist.

Der Zuschlag- bzw. Bewehrungsstoff der Hauptschicht wurde so stark mit Wasser getränkt, daß zusätzlich der Hydratwasserbedarf der Gipsbindemittelschicht gedeckt wurde, wobei sich insgesamt ein Wasser-/Bindemittelverhältnis von w = 0,35 ergab.

In diesem Beispiel wurde das Gipsbindemittel noch mit Zusätzen in einem Verhältnis von x z = 0,00025 (Zusatz-b bezogen auf Gipsbindemittel), wie sie in der Gipstechnologie gebräuchlich sind, versetzt.

### Beispiel 2

Auf den Boden der Schalung wird eine benetzte Glasfasermatte abgelegt. Auf diese wird eine dünne Gipsbindemittelschicht durch einen Sieb aufgestäubt und das wie oben vorbereitete Holzspan- Bindemittelgemenge der Hauptschicht mittels einer Doppelwalzenstreustation als lockeres Materialvlies eingestreut. In Folge des bestehenden Hydratwasserbedarfs entzieht die Bindemittelschicht der Mattenbewehrung das Oberflächenwasser und dem Holzspan Bindemittelvlies die restliche zur Abbindung erforderliche Wassermenge, wobei bei dem Wasserübertritt wiederum die gewünschte Zwischenschicht und die damit erreichte Verzahnung durch die bewehrenden Holzspäne erreicht wird. Durch Aufbringen eines geringfügigen Flächendruckes wird das abgelegte Vlies zwischenverdichtet, und auf dieses zwischenverdichtete Vlies wird eine Bewehrungsmatte aufgelegt, auf die wiederum Gipsbindemittel gestäubt wird. Schließlich wird die Platte durch Aufbringen eines Flächendruckes endverdichtet. Das Wasser-/Bindemittel-Verhältnis beträgt hier wiederum w = 0,35. Da das Wasser, bezogen auf das zur Hydratation des Bindemittels der Hauptschicht notwendige Wasser, in einem geringen Überschuß zugegeben wird, was aus verfahrenstechnischen Gesichtspunkten eine notwendige Maßnahme gegen die Staubentwicklung während des maschinellen Streuens des Zuschlagstoff-/Bindemittelgemisches darstellt, kann der Nachteil der mit diesem verfahrenstechnischen Vorteil einhergeht,
daß nämlich in dem Holzspan-Bindemittelgemenge ein Wasserüberschuß vorhanden ist, dadurch kompensiert werden, daß das überschüssige Wasser zum Abbinden des Bindemittels der Randschicht dient.

### Beispiel 3

Auf den Boden der Schalung wir eine Glasfasermatte abgelegt, auf die ein zuvor angerührtes Gemisch aus Gipsbindemittel, Wasser und Zusatzstoff in fließfähiger Konsistenz flächig aufgebracht wird und zur Minimierung der Einsatzmenge gleichmäßig abgezogen wird. Für diese Schlempe wird ein Wasser-Bindemittel-Verhältnis von w = 0,7 eingehalten und ein Verhältnis von Zusätzen von x z = 0,00025 gewählt. Auf diese Schicht wird das Holzspan-Bindemittelgemenge locker aufgestreut, wobei dieses ein Wasser-/Bindemittelverhältnis von w = 0,2 enthält und somit kaum Überschußwasser in dem Holzspan-Bindemittelvlies eingemischt wird. Dadurch wird das Entstehen von Porenraum während der Trocknung, durch die eine Schwächung der Gipsmatrix erfolgen könnte, vermieden. Bei diesem Verfahren stehen in den Außenschichten Wasserreserven bereit, die in die Hauptschicht abgegeben werden, wobei bei diesem Wasserübertritt wiederum die gewünschte Zwischenschicht gebildet wird.

Steigert man in den vorangehenden Beispielen den Endverdichtungsdruck, so können problemlos Platten höherer Dichte hergestellt werden. Die Steigerung des Endverdichtungsabdruckes ist dabei nicht in Zusammenhang mit dem Übergang von dem in den Bewehrungsstoffen vorhandenen Wasser an das Bindemittel zu sehen, sondern ausschließlich auf eine Verringerung des freien Porenraumes ausgerichtet, die zu einer Festigkeitserhöhung führt. So weist beispielsweise eine gemäß Beispiel 1 angefertigte Platte mit einer Trockendichte von 1550 kg/m³ eine Biegefestigkeit von 18 N/mm² auf.

## Patentansprüche

1. Bauplatte im Schichtenaufbau mit zumindest einer Rand- und/oder Zwischenschicht, die aus hydratisiertem Bindemittel und einer Bewehrung besteht, die in dieser Rand- und/oder Zwischenschicht eingebracht ist und aus mindestens einer Hauptschicht, die vorzugsweise aus einem hydratisierten Bindemittel-/Zuschlag-bzw. Bewehrungsstoffgemenge besteht, aufgebaut ist,
**dadurch gekennzeichnet**,
daß zwischen den im Verhältnis zu den Hauptschichten (14) dünneren Rand- (12) und/oder Zwischenschichten (22), die aus einem Gemisch von in den Festkörperzustand übergehenden Bindemittel (16) und Bewehrungsstoff (20) zusammengesetzt sind, und den aus dem Bindemittel- (16)/Zuschlag- bzw. Bewehrungsstoffgemenge (18) bestehenden Hauptschichten (14), wobei in den Zuschlag- bzw. Bewehrungsstoffgemenge (18) das gesamte zum Abbinden benötigte Anmachwasser für die Rand- (12) und/oder Zwischenschichten (22) und die Hauptschichten (14) in Form von wassergetränkten Teilchen enthalten war, ein Grenzschichtbereich (24) ausgebildet ist, der bezüglich der Schichtzusammensetzung einen kontinuierlichen Übergangsbereich zwischen den Rand- (12) und/oder Zwischenschichten (22) und den Hauptschichten (14) darstellt.

2. Bauplatte im Schichtenaufbau nach Anspruch 1,
**dadurch gekennzeichnet**,
daß die Bewehrung (20) in der Bindemittelrandschicht (12) in einem randnahen Bereich angeordnet ist.

3. Bauplatte im Schichtenaufbau nach Anspruch 1,
**dadurch gekennzeichnet**,
daß die Bewehrung (20) unmittelbar im Randbereich der Bindemittelrandschicht (12) angeordnet ist.

4. Bauplatte im Schichtenaufbau nach einem der Ansprüche 1 bis 3,
**dadurch gekennzeichnet**,
daß die Bewehrung (20) aus einer Fasereinlage besteht, vorzugsweise aus gewebtem oder vliesförmigem Glasfasermaterial.

5. Bauplatte im Schichtenaufbau nach einem der Ansprüche 1 bis 4,
**dadurch gekennzeichnet**,
daß das Bindemittel (16) der Rand-, Zwischen- und Hauptschicht ein anorganisches Bindemittel, vorzugsweise Gips, ist und der Zuschlag- oder Bewehrungsstoff (18) der Hauptschicht aus einem porösen anorganischen oder organischen Material, das zur Aufnahme, Speicherung und Abgabe von Wasser geeignet ist und eine bewehrende Funktion übernimmt, vorzugsweise Holzspänen, Papierschnitzeln, Holzfasern, Holzfasergranulat oder Rindenpartikel, besteht.

6. Bauplatte im Schichtenaufbau nach Anspruch 5,
**dadurch gekennzeichnet**,
daß das Bindemittel (16) der Rand-, Zwischen- und Hauptschicht ein Bindemittelgemisch auf sulfatischen, kalkspendenden und puzzolanischen Stoffen ist, wobei es aus 50 bis 90 Masse-% Calciumsulfat, 3 bis 25 Masse-% kalkspendenden Stoffen und 5 bis 35 Masse-% aktiven alumosilikatischen, aluminatreichen puzzolanischen Stoffen zusammengesetzt ist.

7. Bauplatte im Schichtenaufbau nach Anspruch 6,
**dadurch gekennzeichnet**,
daß das Mischungsverhältnis von Calciumsulfat, kalkspendenden Stoffen und aktiven alumosilikatischen, aluminatreichen puzzolanischen Stoffen so eingestellt ist, daß die Ettringitbildung auf die Lösungsphase beschränkt bleibt, wobei für eine Vorausbestimmung der geeigneten Bindemittelgemische diese als raumbeständig erhärtend angesehen werden, wenn nach einer Erhärtungszeit von 7 Tagen eine maximal zulässige Längenänderung eines prismatischen Prüfkörpers von 0,5% nicht überschritten wird und danach ein konvergenter Verlauf der Längenänderungszeitkurve festzustellen ist.

8. Verfahren zur Herstellung einer Bauplatte im Schichtenaufbau nach Anspruch 1, 2, 4, 5, 6, und/oder 7,
**dadurch gekennzeichnet**,
daß diskontinuierlich oder kontinuierlich das Zuschlag bzw. Bewehrungsstoff- (18)/Bindemittelgemenge (16), vorzugsweise in einem Verhältnis x = 0,05 bis 0,5 auf einer Platte oder einem Transportband durch Rieselstreuung abgelegt wird, wobei der Zuschlag- bzw. Bewehrungsstoff derart mit Wasser getränkt ist, daß sich ein Wasser/Bindemittel-Verhältnis w = 0,16 bis 0,6 ergibt, die Bewehrung (20) auf dieser Schicht aufgelegt wird, die pulverförmige Bindemittelschicht (16) aufgestäubt wird und anschließend durch Rütteln, Abstreichen, Walzen oder Aufbringen eines Flächendruckes unter etwa 1,5 N/mm² die Packungsdichte zwischen Zuschlag- bzw. Bewehrungsstoff- (18) und Bindemittelpartikeln (16) so erhöht wird, daß über die Kontaktstellen zwischen Zuschlag- bzw. Bewehrungsstoff und Bindemittel vorzugsweise durch Kapillarleitung bewirkt wird, daß das Wasser aus dem Zuschlag- bzw. Bewehrungstoff (18) heraus zu dem Bindemittel (16) der Hauptschicht (14) und dem Bindemittel (16) der Randschicht (12) übertritt, hierdurch der kontinuierliche Übergangsbereich gebildet wird und durch Hydratation des Bindemittels eine zusammenhängende Gipsmatrix entstehen läßt.

9. Verfahren zur Herstellung einer Bauplatte im Schichtenaufbau nach Anspruch 1, 3, 4, 5, 6, und/oder 7,
**dadurch gekennzeichnet**,
daß diskontinuierlich oder kontinuierlich das Bindemittel (16) auf einer Platte oder einem Transportband durch Rieselstreuung aufgebracht wird, in das trockene Bindemittel die Bewehrung (20) eingebettet wird, darauf das Bindemittel- (16)/Zuschlag- bzw. Bewehrungsstoffgemenge (18) aufgerieselt wird, wobei der Zuschlag- bzw. Bewehrungsstoff (18) die zum Abbinden des Bindemittels der Hauptschicht und der Randschicht notwendige Wassermenge, vorzugsweise in einem Wasser/Bindemittelverhältnis von 0,3 = w = 0,6, enthält, und durch anschließendes Rüttel, Abstreichen, Walzen oder einem geringen Flächendruck unter etwa 1,5 N/mm² die Packungsdichte zwischen Zuschlag- bzw. Bewehrungsstoff- (18) und Bindemittelpartikeln (16) so erhöht wird, daß über die Kontaktstellen zwischen Zuschlag- bzw. Bewehrungsstoff und Bindemittel durch vorzugsweise Kapillarleitung bewirkt wird, daß das Wasser aus dem Bewehrungsstoff austritt und zu dem Bindemittel übertritt, wodurch gleichzeitig der kontinuierliche Übergangsbereich gebilet wird.

10. Verfahren zur Herstellung einer Bauplatte im Schichtenaufbau nach Anspruch 9,
**dadurch gekennzeichnet**,
daß die über den Zuschlag- bzw. Bewehrungsstoff (18) eingebrachte Wassermenge geringer ist als die zum Abbinden des Bindemittels (16) der Hauptschicht (14) und der Randschicht (12) notwendige Wassermenge und daß die insbesondere zum Abbinden des Bindemittels (16) der Randschicht (12) notwendige Wassermenge dadurch eingebracht wird, daß die in das trockene Bindemittel (16) eingebrachte Bewehrung mit zumindest der Wassermenge benetzt ist, die zusammen mit der in dem Zuschlag- bzw. Bewehrungsstoff (18) enthaltenen Wassermenge ausreicht, um ein Abbinden des vorhandenen Bindemittels (16) zu bewirken.

11. Verfahren zur Herstellung einer Bauplatte im Schichtenaufbau nach Anspruch 1, 3, 5, 6, und/oder 7,
**dadurch gekennzeichnet**,
daß diskontinuierlich oder kontinuierlich eine Suspension aus Bindemittel und Wasser inflüssiger bis breiiger Konsisten auf einer Platte oder einem Transportband abgelegt wird, eine Bewehrung (20) auf die Bindemittelsuspension aufgebracht und in diese eingedrückt wird, das Bindemittel- (16)/Zuschlag- bzw. Bewehrungsstofgemenge (18) aufgerieselt wird, wobei der Zuschlag- bzw. Bewehrungsstoff (18) um soviel weniger Wasser zum Abbinden des Bindemittels (16) in sich gebunden hält, als Wasserüberschuß in der Bindemittelsuspension vorliegt und durch Rütteln, Abstreichen, Walzen oder einen Flächendruck unter 1,5 N/mm² das Wasser aus den Zuschlag- bzw. Bewehrungsstoffen (18) und der Bindemittelsuspension austritt und auf das Bindemittel übertritt wodurch der kontinuierliche Übergangsbereich gebildet wird.

12. Verfahren zur Herstellung einer Bauplatte im Schichtenaufbau nach Anspruch 11,
**dadurch gekennzeichnet**,
daß zunächst die Bewehrung (20) auf der Platte oder dem Transportband abgelegt wird und anschließend die flüssige bis breiige Bindemittelsuspension auf dieser gleichmäßig verteilt aufgebracht wird.

13. Verfahren zur Herstellung einer Bauplatte im Schichtenaufbau nach einem oder mehreren der Ansprüche 8 bis 12,
**dadurch gekennzeichnet**,
daß zwei oder mehr dieser Verfahren miteinander zur Herstellung von mehr als zweischichtigen Platten (10) kombiniert sind.

14. Verfahren zur Herstellung einer Bauplatte im Schichtenaufbau nach einem oder mehreren der Ansprüche 8 bis 13,
**dadurch gekennzeichnet**,
daß dem Wasser Stellmittel, z. B. Verzögerer oder Beschleuniger, zugemischt werden, wobei deren Verhältnis zur Bindemittelhauptkomponente (10) mit 0,01 bis 1,0% bemessen wird.

## Claims

1. Building panel with multilayer structure, including at least one surface and/or intermediate layer consisting of a hydrated cementing agent and a reinforcement placed into said surface and/or intermediate layer, and at least one main layer preferably composed of a hydrated mixture of a binder and an aggregate or reinforcing material,
**characterized in**
that a boundary layer zone (24) is formed between said surface (12) and/or intermediate (22) layers, which are thinner than said main layers (14) and which are constituted by a mixture of binders (16) changing into the solid state and by a reinforcement material (20), and said main layers (14) which consist of said mixture of binders (16) and aggregate or reinforcing materials (18), with the total of the mixing water required for setting of said surface (12) and/or intermediate layers (22) and said main layers (14) having been contained in said mixture of aggregate or reinforcing materials (18) in the form of water-impregnated particles, wherein said boundary layer zone (24) constitutes, in terms of composition of the layers, a zone of continuous transition between said surface (12) and/or intermediate layers (22) and said main layers (14).

2. Building panel with multilayer structure according to Claim 1,
**characterized in**
that said reinforcement (20) is disposed in a zone close to the surface in said binder surface layer (12).

3. Building panel with multilayer structure according to Claim 1,
**characterized in**
that said reinforcement (20) is disposed directly in the surface zone of said binder surface layer.

4. Building panel with multilayer structure according to any of Claims 1 to 3,
**characterized in**
that said reinforcement (20) consists of a fibrous reinforcement core, preferably of a woven or nonwoven fleece-type glass fiber material.

5. Building panel with multilayer structure according to any of Claims 1 to 4,
**characterized in**
that said binder (16) in said surface, intermediate and main layers is an inorganic cementing agent, preferably gypsum, and that said aggregate or reinforcing material (18) of said main layer consists of a porous inorganic or organic material, preferably of wood chips, bits of paper, wood fibers, wood fiber pellets or particulate bark material, which is adapted to absorb, retain and liberate water and which displays a reinforcing function.

6. Building panel with multilayer structure according to Claim 5,
**characterized in**
that said binder (16) in said surface, intermediate and main layers is a mixture of cementing agents based on sulfatic, lime-transferring and pozzuolanic materials, consisting of 50 to 90 % by mass of calcium sulfate, 3 to 25 % by mass of lime-transferring materials, and 5 to 35 % by mass of active aluminosilicate pozzuolanic materials rich in aluminate.

7. Building panel with multilayer structure according to Claim 6,
**characterized in**
that the mixing ratio of calcium sulfate, lime-transferring materials, and active aluminosilicate pozzuolanic materials rich in aluminate is so adjusted that the formation of ettringite will be restricted to the solution phase, with these substances being deemed to set at volume stability for an estimate of the suitable binder mixtures whenever, after a 7-days setting period a variation in length of a prismatic test specimen by 0.5 % admissible at maximum will not be exceeded and will be followed by a converging graph of the length variation/time diagram.

8. Method of manufacturing a building panel with multilayer structure according to Claims 1, 2, 4, 5, 6 and/or 7,
**characterized in**
that said mixture of aggregate or reinforcing materials (18) and cementing agents (16), preferably at a ratio x = 0.05 to 0.5, is intermittently or continuously applied onto a board or conveyor belt by spreading the crumbled material, with said aggregate or reinforcing material being so impregnated with water that a water/binder ratio w = 0.16 to 0.6 is achieved, that said reinforcement (20) is topped onto this mixture layer, that the pulverulent binder layer (16) is sprayed on top, and that in a subsequent vibrating, levelling, rolling step or by application of a surface pressure not exceeding 1.5 N/mm², approximately, the packing density of said aggregate or reinforcing material (18) relative to said binder particles (16) is increased such that through the points of contact between the aggregate or reinforcing material and the cementing agent, preferably by capillary transfer action, the effect is produced that the water passes from said aggregate or reinforcing material (18) to said binder (16) in said main layer (14) and said binder (16) of said surface layer (12), and that this effect produces said zone of continuous transition and gives rise to a coherent gypsum matrix by hydration of said cementing agent.

9. Method of manufacturing a building panel with multilayer structure according to Claims 1, 3, 4, 5, 6 and/or 7,
**characterized in**
that said binder (16) is intermittently or continuously applied onto a board or a conveyor belt by spreading the crumbled material, that said reinforcement (20) is placed into the dry binder whereupon said crumbled mixture of a binder (16) and said aggregate or reinforcing material (18) is spread on top, with said aggregate or reinforcing material (18) containing the quantity of water required for the setting of said binder of said main layer and said surface layer, preferably in a water/binder ratio of 0.3 = w = 0.6, whereupon in a vibrating, levelling or rolling step or by application of a slight surface pressure not exceeding 1.5 N/mm² approximately the packing density of said aggregate or reinforcing material (18) relative to said binder particles (16) is increased such that through the points of contact between the aggregate or reinforcing material and the cementing agent, preferably by capillary transfer action, the effect is produced that the water passes from said aggregate or reinforcing material (18) to said binder (16) in said main layer (14) and said binder (16) of said surface layer (12), thereby producing said zone of continuous transition.

10. Method of manufacturing a building panel with multilayer structure, in accordance with Claim 9,
**characterized in**
that the quantity of water supplied by said aggregate or reinforcing material (18) is smaller than the quantity of water required for setting of said binder (16) in said main layer (14) and in said surface layer (12), and that the quantity of water required in particular for the setting of said binder (16) in said surface layer (12) is introduced by wetting the reinforcement placed into said dry binder (16) with at least that quantity of water which, in cooperation with the water quantity contained in said aggregate or reinforcing substance (18), is sufficient to cause the existing cementing agent (16) to set.

11. Method of manufacturing a building panel with multilayer structure according to Claims 1, 3, 5, 6 and/or 7,
**characterized in**
that a binder/water suspension of a liquid to pasty consistency is deposited on a board or a conveyor belt, that a reinforcement (20) is placed onto and pressed into said binder suspension, that said mixture of binder (16) and aggregate or reinforcing substance (18) is sprayed on top in crumbled form, with said aggregate or reinforcing substance (18) retaining, in a form combined therein, the water for binder (16) setting in a quantity reduced by the same percentage by which the latter is present as excess water in said binder suspension and is caused to exit from said aggregate or reinforcing materials (18) and said binder suspension and to enter into said binder by vibrating, levelling or rolling action or by application of a surface pressure not exceeding 1.5 N/mm², thereby forming said zone of continuous transition.

12. Method of manufacturing a building panel with multilayer structure, in accordance with Claim 11,
**characterized in**
that initially said reinforcement (20) is deposited on said board or said conveyor belt, and that subsequently said liquid to pasty binder suspension is applied and homogeneously distributed thereon.

13. Method of manufacturing a building panel with multilayer structure, in accordance with any or several of Claims 8 to 12,
**characterized in**
that two or more of these methods may be combined for manufacturing panels (10) having more than two layers.

14. Method of manufacturing a building panel with multilayer structure, in accordance with any or several of Claims 8 to 13,
**characterized in**
that set-controlling agents such as retarders or accelerators are admixed to the water, with their ratio relative to the main component (10) of said cementing agent being dimensioned within the range from 0.01 to 1.0 %.

## Revendications

1. Panneau de construction stratifié avec au moins une couche marginale et/ou une couche intermédiaire qui se compose d'un liant hydraté et d'une armature, qui est introduite dans cette couche marginale et/ou dans une couche intermédiaire et est constitué d'au moins une couche principale, qui préférentiellement se compose d'un mélange de matières agglutinantes hydratées, de matières additives, respectivement d'armature.
**caractérisé en ce que**,
entre les couches marginales (12) et/ou les couches intermédaires (22) plus minces par rapport aux couches principales (14), qui sont composées d'un mélange de liants (16) passant à l'état de matière solide et de matières d'armature (20), et des couches principales (14) composées d'un mélange de liants (16)/de matière additives, respectivement de matières d'armature (18), dans le mélange de matières additives, respectivement de matières d'armature (18) la totalité de l'eau à gâcher étant nécessaire au durcissement pour les couches marginales (12) et/ou les couches intermédaires (22) et les couches principales (14) était retenue sous forme de particules imbibées d'eau, une zone de la couche limite (24) est formée, qui en rapport avec la structure des couches représente une zone de transition continue entre les couches marginales (12) et/ou les couches intermédiaires (22) et les couches principales (14).

2. Panneau de construction stratifié selon la Revendication 1,
**caractérisé en ce que**,
l'armature (20) est disposée dans la couche marginale de liant (12) dans une zone à proximité du bord.

3. Panneau de construction stratifié selon la Revendication 1,
**caractérisé en ce que**,
l'armature (20) est disposée directement à proximité de la zone marginale de la couche de liant (12).

4. Panneau de constrution stratifié selon une quelconque des Revendications 1 à 3,
**caractérisé en ce que**,
l'armature (20) se compose d'une insertion fibreuse, de manière préférentielle en matériau de fibres de verre tissé ou en forme de toison.

5. Panneau de construction stratifié selon une quelconque des Revendications 1 à 4,
**caractérisé en ce que**,
le liant (16) de la couche marginale, intermédaire et principale est un liant anorganique, de manière préférentielle du plâtre, et la matière additive ou matières d'armature (18) de la couche principale se compose d'un matériau poreux anorganique ou organique, qui est susceptible d'absoption de retenue et de rejet d'eau et assure une fonction d'armature, de manière préférentielle des copeaux de bois, des découpures de papier, des fibres de bois ou des particules d'écorce.

6. Panneau de construction stratifié selon la Revendication 5,
**caractérisé en ce que**,
le liant (16) de la couche marginale, intermédaire et principale est un mélange de liants sur des substances sulfatiques, cédant de la chaux et pouzzolaniques, se faisant il est composé de 50 à 90 de masse % de sulfat de calcium, de 3 à 25 de masse % de substances cédant de la chaux et 5 à 35 de masse % de substances actives aluminosilicatiques, de substances pouzzolaniques riches en aluminate.

7. Panneau de construction stratifié selon la Revendication 6,
**caractérisé en ce que**,
le rapport des agrégats de mélange de sulfate de calcium de substances cédant de la chaux et de substances actives aluminosilicatiques, de substances pouzzolaniques riches en aluminate est ainsi déterminé, que la formation d'ettringite reste limité à la phase de dissolution, ce faisant pour une prédétermination des mélanges de liants appropriés ceux-ci sont considérés comme constants de volume en durcissant, l'orsqu'après un temps de durcissement de 7 jours un changement de longueur maximal admissible d'un échantillon prismatique de 0,5 % n'est pas dépassé et qu'après une allure convergeante de la courbe de temps de changement de longueur soit constatable.

8. Procédé de fabrication d'un panneau de construction stratifié selon une quelconque des Revendications 1, 2, 4, 5, 6 et/ou 7,
**caractérisé en ce que**,
de manière discontinue ou continue la matière additive respectivement l'armature (18)/le mélange de liant (16) préférentiellement à un rapport x = 0,05 à 0,5 est déposé sur une plaque ou une bande transporteuse au moyen de distribution par écoulement, la matière additive, respectivement l'armature étant tellement imbibée d'eau, qu'il en résulte un rapport eau-liant w = 0,16 à 0,6, l'armature (20) est déposée sur cette couche, la couche de liant pulvérulent (16) est répartie à l'état pulvérulent et enfin par secouage, raclage, roulage ou application d'une pression de surface sous environ 1,5 N/mm² la densité de tassement entre les particules de matières additives, respectivement de matières d'armature (18) et de liant est tellement augmentée, que par les points de contact entre l'additif, respectivement l'armature et le liant, de manière préférentielle par conduite capillaire est produite, que l'eau sortant de l'additif, respectivement de l'armature (18) s'écoule vers le liant (16) de la couche principale (14) et vers le liant (16) de la couche marginale (12), de cette facon la zone de transition continue est formée et de par hydratation du liant résulte une matrice à plâtre.

9. Procédé de fabrication d'un panneau de construction stratifié selon une quelconque des Revendications 1, 3, 4, 5, 6 et/ou 7,
**caractérisé en ce que**,
de manière discontinue ou continue le liant (16) est épandé sur une plaque ou une bande transporteuse au moyen de répartition par écoulement, dans le liant sec est logé l'armature (20), sur laquelle est écoulé le mélange de matières agglutinantes (16)/additives, respectivement d'armature (18), ce faisant la matière additive, respectivement l,armature (18) contient la quantité d'eau nécessaire à la prise du liant de la couche principale et de la couche marginale, préférentiellement avec un rapport eau/liant de 0,3 = w = 0,6, et par secouage, raclage et roulage final ou par une pression de surface moindre sous environ 1,5 N/mm² la densité de tassement entre les particules de substances additives, respectivement d'armature (18) et les particules de liant est ainsi augmentée, que de cette manière par les points de contact entre les matières additives, respectivement d'armature et le liant est produite, préférentiellement par conduite capillaire, que l'eau déborde des matières d'armature et s'écoule vers le liant, ainsi simultanément une zone de transition continue est formée.

10. Procédé de fabrication d'un panneau de construction stratifié selon la Revendication 9,
**caractérisé en ce que**,
la quantité d'eau mise en oeuvre sur les matières additives, respectivement d'armature (18) est inférieure à la quantité d'eau nécessaire à la prise du liant (16) de la couche principale (14) et de la couche marginale (12) et qu'en paticulier la quantité nécessaire à la prise du liant de la couche marginale (12) est mise en oeuvre du fait, que l'armature introduite dans le liant sec (16) est humectée avec au moins la quantité d'eau, qui suffit, ensemble avec la quantité d'eau contenue dans les matières additives, respectivement dans l'armature (18), pour obtenir la prise du liant en présence.

11. Procédé de fabrication d'un panneau de construction stratifié selon une quelconque des Revendications 1, 3, 5, 6 et/ou 7,
**caractérisé en ce que**,
de manière discontinue ou continue une suspension de liant et d'eau de consistants liquides à pâteux est écoulée sur une plaque ou une bande transporteuse, une armature (20) déposée sur la suspension de liant et est enfoncée dans celle-ci, le mélange de matières agglutinantes (16)/de matières additives, respectivement d'armature (18) est écoulé, de ce fait la matière additive, respectivement l'armature (18) lie en soi d'autant moins d'eau pour la prise du liant (16), que d'eau exédentaire est disponible dans le liant à suspension et déborde par secouage, raclage, roulage ou au moyen d'une pression de surface sous 1,5 N/mm² l'eau s'écoule des matières additives, respectivement de l'armature (18) et s'infiltre sur le liant de facon à ce qu'une zone de transition continue soit formée.

12. Procédé de fabrication d'un panneau de construction stratifié selon la Revendication 11,
**caractérisé en ce que**,
en premier lieu l'armature (20) est déposée sur une plaque ou une bande transporteuse et finalement le liant à suspension liquide à pâteux est appliqué et uniformément réparti.

13. Procédé de fabrication d'un panneau de constrution stratifié selon une quelconque ou plusieurs des Revendications 8 à 12,
**caractérisé en ce que**,
deux ou plusieurs de ces procédés sont conjointement combinés à la fabrication de panneaux à plus de deux couches (10).

14. Procédé de fabrication d'un panneau de construction stratifié selon une quelconque ou plusieurs des Revendications 8 à 13,
**caractérisé en ce que**,
à l'eau sont mélangés des agents de fixation, par exemple un retardeur ou un acéléreur, dont le rapport aux constituants principaux du liant (10) est calculé de 0,01 à 1,0 %.
